# EUROPÄISCHE PATENTANMELDUNG

(11) **EP 0 225 437 A1**
(43) Veröffentlichungstag der Anmeldung: **16.06.1987**
(21) Anmeldenummer: 86112268.7
(22) Anmeldetag: 04.09.1986
(51) Int. Cl.: C22C 37/00

(54) **Gusseisen mit kleinem Wärmeausdehnungskoeffizienten**

(30) Priorität: 12.09.1985 CH 3936/85
(71) Anmelder: BBC Brown Boveri AG, CH-5401 Baden (CH)
(72) Erfinder: Redecker, Reiner, D-7891 Hohentengen (DE)

(57) **Zusammenfassung**

Legiertes Gusseisen mit einem Wärmeausdehnungskoeffizienten unterhalb von 8,5 · 10⁻⁶ °C⁻¹ im Temperaturbereich zwischen Raumtemperatur und 400 °C, welches ca. 1,9 Gew.-% C, 1,9 Gew.-% Si sowie mindestens 25 Gew.-% Nickel und 3 bis 17 Gew.-% Kobalt enthält, dergestalt, dass der Gehalt an Nickel plus Kobalt 40 Gew.-% beträgt. Bevorzugte Ausführung: Die Summe von Nickel plus Kobalt mach 43 bis 45 Gew.-% aus. Beste Resultate: 35,5 Gew.-% Nickel, 7,5 Gew.-% Kobalt.

## Beschreibung

Die Erfindung geht aus von einem Gusseisen nach der Gattung des Oberbegriffs des Anspruchs 1.

Beim Bau thermischer Maschinen werden unter anderem für gewisse Bauteile Werkstoffe mit niedrigem Wärmeausdehnungskoeffizienten benötigt. Darunter fällt auch legierter Grauguss. Bekannt ist z.B. GGG-Ni 35 nach DIN 1694 (Ausgabe September 1981), ein Gusseisen mit 35 Gew.-% Nickel. Vergleiche ferner Druckschrift Nr. 2 des Nickelinformationsbüros, Physikalische Eigenschaften der Fe-Ni-Legierungen, Ausgabe 1964; K.E. Volk, Nickel und Nickellegierungen, Springer 1970 (Seiten 27-40); Pernifer-Einschmelzlegierungen VDM (Februar 1984).

Für viele Zwecke weisen die bekannten Legierungen im verlangten Temperaturbereich einen zu hohen Wärmeausdehnungskoeffizienten auf. Es besteht daher das Bedürfnis, die bekannten Werkstoffe weiter zu verbessern.

Der Erfindung liegt die Aufgabe zugrunde, ein Gusseisen anzugeben, dessen Wärmeausdehnungskoeffizient im Temperaturbereich zwischen Raumtemperatur und 400 °C den Wert von 8,5 · 10⁻⁶ °C⁻¹ nicht überschreitet.

Diese Aufgabe wird durch die im kennzeichnenden Teil des Anspruchs 1 angegebenen Merkmale gelöst.

Die Erfindung wird anhand nachfolgender, durch eine Figur näher erläuterten Ausführungsbeispiele beschrieben.

Dabei zeigt die Figur ein Diagramm des linearen Wärmeausdehnungskoeffizienten (Messeinheit 10⁻⁶ · °C⁻¹) in Funktion der Temperatur T (°C).
Die Kurve a bezieht sich auf einen Werkstoff mit der im wesentlichen nachfolgenden Zusammensetzung: Ni = 40 Gew.-%
Co = 3 Gew.-%
Si = 1,9 Gew.-%
C = 1,9 Gew.-%
Fe Rest

Die Kurve b bezieht sich auf einen Werkstoff mit der im wesentlichen nachfolgenden Zusammensetzung: Ni = 35,5 Gew.-%
Co = 7,5 Gew.-%
Si = 1,9 Gew.-%
C = 1,9 Gew.-%
Fe Rest

Die Kurve c bezieht sich einen Werkstoff mit der im wesentlichen nachfolgenden Zusammensetzung: Ni = 28 Gew.-%
Co = 17 Gew.-%
Si = 1,9 Gew.-%
C = 1,9 Gew.-%
Fe Rest

Die Kurve d entspricht einem Werkstoff der bekannten Zusammensetzung GGG-Ni 35 nach DIN 1694 mit einem Ni-Gehalt von 35 Gew.-%.

### Ausführungsbeispiel I:

Es wurde ein legiertes Gusseisen mit der zu Kurve a der Figur gehörenden Zusammensetzung erschmolzen und vergossen. Zu diesem Zweck wurde ausgegangen von einer Schmelze mit ca. 2,5 Gew.-% C und 2,7 Gew.-% Si. Bei einer Badtemperatur von 1330 °C wurde eine entsprechende Menge von Nickel und Kobalt zulegiert und die Schmelze auf eine Temperatur von 1440 °C überhitzt. Zur Entschwefelung und zum globilitischen Einformen des Graphits wurden Nickel-Magnesium-Blöcke, zum Impfen zur Erzielung einer Grauerstarrung Ferrosilizium zur Schmelze gegeben. Eine Probe der abgegossenen Legierung hatte die unter Kurve a angegebene Zusammensetzung. Aus dieser Kurve kann entnommen werden, dass der Wärmeausdehnungskoeffizient im Temperaturbereich von 100 bis 300 °C kaum ändert und bei 400 °C noch ausserhalb von 8,5 · 10⁻⁶ °C⁻¹ bleibt.

### Ausführungsbeispiel II:

Es wurde in analoger Weisse wie unter Beispiel I angegeben, ein legiertes Gusseisen mit der zu Kurve b der Figur gehörenden Zusammensetzung erschmolzen und vergossen. Grundsätzlich wurde auch hier so verfahren, dass zunächst eine Schmelze unlegierten Gusseisens mit einem Si- und C-Ueberschuss erzeugt wurde zu der dann die zusätzlichen Legierungs-, Entschwefelungs- und Impfstoffe in der oben beschriebenen Reihenfolge zugegeben wurden. Die Probenergebnisse erhalten aus Kurve b der Abbildung. Diese zeigt grundsätzlich einen ähnlichen Verlauf wie Kurve a. Im Bereich zwischen 100 und 300 °C ist der Wärmeausdehnungskoeffizient kaum von der Temperatur abhängig, bei 400 °C bleibt er unterhalb von 8,0 · 10⁻⁶ °C⁻¹.

### Ausführungsbeispiel III:

Entsprechend der Zusammensetzung, welche zu Kurve c der Figur gehört, wurde ein legiertes Gusseisen hergestellt. Verfahrensschritte siehe oben! Die Prüfung ergab eine relativ starke Abhängigkeit des Wärmeausdehnungskoeffizienten von der Temperatur. Dieser blieb bis 400 °C unterhalb eines Wertes von 7 · 10⁻⁶ °C⁻¹ und erreichte selbst bei 500 °C erst den Wert von 8,5 · 10⁻⁶ °C⁻¹.

Die Erfindung ist nicht auf die Ausführungsbeispiele beschränkt. Es zeigt sich, dass grundsätzlich Gusseisenlegierungen einer Zusammensetzung, wobei die Summe von Nickel plus Kobalt 43 bis 45 Gew.-% beträgt, zu brauchbaren Ergebnissen führen. Ganz allgemein gehören zu dieser Klasse nickelhaltige Gusseisenlegierungen mit zusätzlich 3 bis 17 Gew.-% Kobalt, wobei die Summe von Nickel und Kobalt mindestens 40 Gew.-% betragen soll.

## Patentansprüche

1. Gusseisen mit kleinem Wärmeausdehnungskoeffizienten, dessen Matrix Nickel enthält, dadurch gekennzeichnet, dass ausser einem Gehalt von mindestens 25 Gew.-% Nickel noch Kobalt als wesentlicher Bestandteil in einer Menge von 3 bis 17 Gew.-% vorhanden ist, und dass die Summe von Nickel und Kobalt mindestens 40 Gew.-% beträgt.

2. Gusseisen nach Anspruch 1, dadurch gekennzeichnet, dass die Summe von Nickel und Kobalt 43 bis 45 Gew.-% beträgt.

3. Gusseisen nach Anspruch 2, dadurch gekennzeichnet, dass es 35,5 Gew.-% Ni, 7,5 Gew.-% Co, 1,9 Gew.-% Si und 1,9 Gew.-% C enthält.

4. Gusseisen nach Anspruch 2, dadurch gekennzeichnet, dass es 40 Gew.-% Ni, 3 Gew.-% Co, 1,9 Gew.-% Si und 1,9 Gew.-% C enthält.

5. Gusseisen nach Anspruch 2, dadurch gekennzeichnet, dass es 28 Gew.-% Ni, 17 Gew.-% Co, 1,9 Gew.-% Si und 1,9 Gew.-% C enthält.
